# FASCICULE DE BREVET EUROPEEN

(11) **EP 0 563 245 B1**
(45) Date de publication et mention de la délivrance du brevet: **11.10.1995**
(21) Numéro de dépôt: 92902797.7
(22) Date de dépôt: 20.12.1991
(51) Int. Cl.: D21H 19/74

(54) **FEUILLE IMPRIMABLE MARQUEE COUCHEE ET SON PROCEDE DE FABRICATION**
KASCHIERTE MARKIERTE BEDRUCKBARE FOLIE UND VERFAHREN ZU IHRER HERSTELLUNG
PRINTABLE RIBBED COATED SHEET AND PROCESS FOR PRODUCING SAME

(30) Priorité: 21.12.1990 FR 9016141
(43) Date de publication de la demande: 06.10.1993
(73) Titulaire: ARJO WIGGINS S.A., 92442 Issy-les-Moulineaux (FR)
(72) Inventeur: GOGUELIN, Michel, F-38850 Charavines (FR); THIBIERGE, Emeric, F-92600 Asnières (FR); BARTHEZ, Alain, F-75014 Paris (FR)
(74) Mandataire: Portal, Gérard
(86) Numéro de dépôt international: FR9101047
(87) Numéro de publication internationale: WO9211413

(56) Documents cités:
- BE-A- 377 927
- US-A- 1 900 294
- WPIL, Week 8251, 24 septembre 1974 Derwent Publications Ltd., London, GB; AN 82-10862J

## Description

L'invention concerne une feuile imprimable marquée et comportant au moins une couche pigmentée, et plus particulièrement une couche mate. L'invention concerne en outre le procédé de fabrication d'une telle feuille.

Dans la présente description, les termes "feuille marquée" et "papier marqué" signifient une feuille ou respectivement un papier, présentant des marques ou des motifs en relief réalisés à l'aide de rouleaux embosseurs ou filigraneurs ou encore à l'aide de feutres marqueurs, éventuellement à chaud. Il s'agit par exemple d'un papier vergé, les vergeures étant faites à l'aide d'un rouleau filigraneur ; d'un papier grainé, le grain étant réalisé au moyen d'un rouleau embosseur ou d'un feutre marqueur. Il peut s'agir également de papiers non lissés dits "bruts de machine" qui présentent une certaine surface structurée (effet rustique) provenant du marquage du feutre de la machine à papier. Il peut s'agir aussi par exemple d'un film de matière synthétique embossé.

On connaît déjà, selon la technique antérieure, des papiers marqués qui sont utilisables pour l'impression offset. Ces papiers peuvent être grainés ou vergés. Cependant, ils ont une imprimabilité très médiocre et inadaptée à la quadrichromie. Cependant de tels papiers sont intéressants du fait qu'ils présentent une grande diversité d'aspect conféré par le marquage et une grande diversité de toucher.

On connaît des papiers qui comportent une couche pigmentée afin de leur conférer une très bonne imprimabilité notamment en quadrichromie.

On connaît aussi des papiers marqués qui comportent au moins une couche pigmentée de façon à les rendre imprimables. De tels papiers sont fabriqués en formant une feuille par la technique humide, c'est-à-dire en utilisant une dispersion aqueuse contenant des fibres de cellulose, éventuellement avec d'autres fibres naturelles, minérales et/ou synthétiques, et éventuellement des liants, colorants et autres additifs couramment utilisés en papeterie. La dispersion aqueuse est déposée sur une grille métallique, essorée puis séchée. La feuille ainsi obtenue est ensuite couchée au moyen de coucheuses avec des compositions contenant des charges (par exemple du kaolin). Puis la feuille couchée est séchée. Enfin, on réalise hors machine, un marquage de la feuille.

De tels papiers, du fait qu'ils sont marqués après avoir été couchés, présentent comme inconvénient principal que l'opération de grainage rend la couche brillante aux endroits où on excerce la pression par l'intermédiaire des reliefs réalisés sur les rouleaux embosseurs ou filigraneurs ou des reliefs des feutres marqueurs. De plus, l'aspect du papier ainsi fabriqué évoque un papier synthétique et la rigidité du papier est fortement affectée. Ainsi ces papiers présentent des points ou des stries brillants et inesthétiques.

Un but de l'invention est donc de fournir un papier marqué qui ait une bonne imprimabilité (donc couché), mais qui en même temps conserve la rigidité d'un papier non marqué, de même grammage et qui soit d'aspect mat homogène. Un but de l'invention est donc de fournir un papier du type papier pour l'impression et/ou l'écriture, mat, mais en même temps marqué.

Un but de l'invention est par conséquent de fournir un papier qui cumule les avantages des deux sortes de papier et qui évitent leurs travers : un papier couché ayant donc une meilleure imprimabilité avec un marquage doux qui amène de l'originalité sans nuire à l'homogénéïté de la brillance et sans nuire à la rigidité.

Un autre but de l'invention est de fournir un papier couché grainé qui ait une bonne rigidité et évitant à l'utilisateur l'achat d'un papier de grammage sensiblement plus élevé (le choix du grammage du papier était en effet souvent lié à la rigidité requise par l'utilisateur).

La demanderesse a réalisé une telle feuille imprimable couchée, marquée et mate, dont l'aspect de surface (c'est-à-dire la matité ou la brillance) est homogène et n'est pas affectée par le marquage, en effectuant tout d'abord le marquage d'un support et en recouvrant au moins une face de ce support par au moins une couche pigmentée.

Le procédé de fabrication d'une telle feuille selon la présente invention va à l'encontre des préjugés de l'Homme du Métier.

En effet, l'Homme du Métier a jusqu'à présent pensé que s'il déposait une couche pigmentée sur un papier qui a été préalablement marqué, la couche boucherait les parties en creux et que par conséquent les marques ne seraient plus visibles après le couchage. De plus, l'Homme du Métier pensait que la couche ne serait pas répartie de façon homogène, les creux se remplissant plus et les bosses étant revêtues plus faiblement par la composition de la couche.

L'invention concerne donc une feuille imprimable couchée marquée, telle qu'elle est constituée d'un support marqué comportant des creux recouvert sur au moins l'une de ses faces d'au moins une couche pigmentée déposée de façon uniforme dans les creux.

Le document japonais JP-A-57 056 212 décrit un papier utilisé pour fabriquer des cuirs synthétiques.

On dépose une résine transparente ou translucide 4′ sur la surface d'un papier transfert qui comporte des reliefs 2, 3. Quand la résine est sèche on imprime un motif 5 avec une encre d'impression.

On voit nettement sur les dessins que la résine 4′ remplit complètement les creux.

Puis on stratifie le papier sur une feuille de matière synthétique, avec application de chaleur et de pression et on enlève le papier transfert.

Il s'agit d'un papier transfert qui comporte des impressions qui sont reportées sur un matériau thermoplastique. D'autres papiers transfert comportent des reliefs. Celui décrit dans le document japonais comporte à la fois des impressions et des reliefs.

Le brevet BE-A-377 927 décrit une feuille marquée sur laquelle on dépose des substances colorées, de façon à provoquer une répartition irrégulière de ces substances, de telle manière qu'il s'amasse plus de substances colorées dans les creux qu'aux saillies. On obtient alors une coloration non homogène, par exemple reproduisant l'aspect du bois. La structure superficielle du papier est réhaussée par dépôt de la couche colorée.

Le brevet US-A-1 900 294 décrit un procédé qui consiste à embosser le papier puis à le revêtir de cire.

Les creux contiennent plus de cire que les saillies. Il s'agit dun papier scellable pour emballage alimentaire.

Ces documents décrivent donc des papiers embossés et revêtus d'une couche, la couche étant telle qu'elle remplit plus ou moins les creux par rapport aux saillies. Ces documents décrivent donc des papiers selon les à priori de l'homme du métier. De plus, ce ne sont pas des papiers pour l'impression/écriture.

Selon un mode de réalisation de l'invention, la couche pigmentée a un poids compris entre 5 et 30 g/m² en sec et plus particulièrement entre 10 et 20 g/m².

De préférence la couche pigmentée est mate. Plus préférentiellement, le support est un papier grainé, vergé.

L'invention concerne en outre un procédé de fabrication d'une feuille imprimable couchée marquée tel que successivement on forme un support flexible, on effectue des marques sur au moins une des faces de ce support par réalisation de creux et bosses, on dépose sur au moins une des faces de ce support au moins une composition pigmentée et on sèche la feuille ainsi obtenue.

Selon un mode de réalisation préféré de l'invention, on forme le support flexible par dépôt sur une toile métallique d'une dispersion aqueuse de fibres cellulosiques, éventuellement en mélange avec d'autres fibres naturelles, des fibres synthétiques, minérales et éventuellement d'autres additifs comme des liants, pigments, agents de rétention, agents de floculation, azurants optiques, colorants, etc. Le support peut être constitué essentiellement de fibres synthétiques.

On peut aussi former le support à partir de polyéthylène ou de ses mélanges que l'on étire biaxialement.

Selon l'invention, toute couche pigmentée peut convenir. Cependant on préfère une couche pigmentée mate, le degré de matité pouvant être plus ou moins élevé.

Le support peut être marqué lors de sa fabrication sur machine ou hors machine par tout type de dispositif de marquage : rouleaux embosseurs, filigraneurs, feutres marqueurs, etc. Le marquage peut éventuellement être fait à chaud, en particulier pour les supports synthétiques.

Le support peut être couché avec tout dispositif de couchage habituellement utilisé en papeterie. On peut utiliser avantageusement une coucheuse à lame d'air ou une coucheuse du type Bill-Blade. La couche est déposée sur l'une ou les deux faces du support.

La feuille imprimable selon l'invention peut être avantageusement fabriquée entièrement sur machine à papier, donc sans effectuer d'opérations hors machine qui augmentent les coûts de fabrication.

La feuille obtenue selon l'invention peut être utilisée pour de nombreuses applications comme par exemple dans les domaines de l'impression et/ou l'écriture, l'emballage, les étiquettes, etc.

Les exemples non limitatifs suivants permettront de mieux comprendre comment l'invention peut être mise en pratique.

### EXEMPLES COMPARATIFS

EXEMPLE A selon la technique antérieure : On couche un papier avec une couche mate composée de :
- 40 parties de Kaolin
- 60 parties de carbonate de calcium
- 10 parties de latex acrylique.

On graine ce papier couché avec un rouleau graineur.
Le papier obtenu présente des points de brillance et un toucher synthétique.

EXEMPLE B selon l'invention : On réalise sur machine un papier que l'on graine avec un feutre graineur. On couche le support grainé avec la même composition que pour l'exemple A.
Le papier ainsi obtenu a conservé son aspect grainé mais il ne présente ni point de brillance ni un toucher synthétique.

D'après le tableau 1 où sont données les caractéristiques physiques comparatives, on constate notamment que la rigidité du papier selon l'invention est supérieure à celle du papier selon la technique antérieure.

N.B. : La rigidité TABER est mesurée selon la norme ISO 2493 (1973). Le grammage et l'indice de bouffant sont déterminés selon la norme ISO 534 (1988).
Le taux de cendres est déterminé selon la norme ISO 2144 (1987).

### EXEMPLE 1

On réalise une couche pigmentée mate en milieu aqueux, ayant la composition suivante, en sec :
- carbonate de calcium 55 parties
- kaolin 45 parties

Avec ces 100 parties de charges, on ajoute 20 parties d'un mélange de liant latex styrène-butadiène carboxylé et d'amidon et un azurant optique en faible quantité pour conférer une grande blancheur à la couche.

L'extrait sec de la composition est de 60 %.

On utilise comme support de couche, un papier vergé vendu par la Demanderesse sous la marque RIVES COLOR′CLASSIC qui est un papier vergé obtenu par un rouleau filigraneur. Le grammage de ce papier est de 90 g/m². Le papier est de couleur grise.

On couche ce support avec la composition pigmentée ci-dessus, à l'aide d'une barre rotative HAND COATING. Le poids de la couche déposée est de 12 g/m² en sec.

Le fait que le support soit gris et que la couche présente une blancheur élevée produit un contraste qui permet de vérifier que la couche a pu être déposée de façon uniforme.

On constate que les vergeures sont toujours bien visibles. De plus, la feuille ainsi obtenue a une bonne imprimabilité, très proche de celle des papiers couchés non vergés. En outre, la feuille possède une rigidité équivalente à celle d'un papier couché de même grammage. Enfin, la feuille a un toucher non synthétique.

### EXEMPLE 2

On utilise comme support, un papier grainé vendu par la demanderesse sous la marque RIVES COLOR′ DESIGN ayant un grammage de 120 g/m² et de couleur grise.

On couche ce support avec la composition pigmentée de l'exemple 1. Le poids de la couche est de 18 g/m² en sec.

Comme dans l'exemple 1, on voit que la couche a été déposée de manière homogène et on observe que le papier obtenu a toujours des grains bien visibles. De plus, la feuille a une bonne imprimabilité et une rigidité comparables à celles d'un papier couché non grainé. Le papier ne présente aucun point de brillance dû au grain.

### EXEMPLE 3

On fabrique un papier (en fibres cellulosiques) sur une machine à papier foudrinier sans le lisser. On le couche par lame d'air avec la composition de l'exemple 1.
Le poids de la couche en sec est de 12 g/m².

La feuille ainsi couchée a conservé son aspect de surface non lissé (dit "rustique") mais son imprimabilité a été améliorée par rapport au papier non couché.

## Revendications

1. Feuille imprimable couchée marquée, caractérisée par le fait qu'elle est constituée d'un support marqué comportant des creux, recouvert sur au moins une de ses faces d'au moins une couche pigmentée déposée de façon uniforme dans les creux.

2. Feuille selon la revendication 1, caractérisée par le fait que le poids de la couche est compris entre environ 5 et 25 g/m² en sec.

3. Feuille selon l'une des revendications 1 et 2, caractérisée par le fait que la couche pigmentée est mate.

4. Feuille selon l'une des revendications précédentes, caractérisée par le fait que le support est choisi parmi les papiers grainés, vergés, les papiers non lissés, les films de matière synthétique marqués, les films marqués de polyéthylène étiré biaxialement.

## Patentansprüche

1. Bedruckbares Blatt bzw. bedruckbare Folie, das(die) beschichtet und markiert ist, dadurch gekennzeichnet, daß es(sie) besteht aus einem markierten Träger, der Vertiefungen aufweist, der auf mindestens einer seiner Oberflächen mindestens eine pigmentierte Schicht aufweist, die gleichmäßig in den Vertiefungen abgeschieden worden ist.

2. Blatt bzw. Folie nach Anspruch 1, dadurch gekennzeichnet, daß das Trockengewicht der Schicht zwischen etwa 5 und etwa 25 g/m² liegt.

3. Blatt bzw. Folie nach einem der Ansprüche 1 und 2, dadurch gekennzeichnet, daß die pigmentierte Schicht matt ist.

4. Blatt bzw. Folie nach einem der vorhergehenden Ansprüche, dadurch gekennzeichnet, daß der Träger ausgewählt wird unter genarbten, gerippten und nicht-geglätteten (nicht-geschlichteten) Papieren, markierten Kunststoffilmen und markierten Filmen aus biaxial verstrecktem Polyethylen.

## Claims

1. Printable ribbed coated sheet, characterized in that it is constituted by a ribbed support comprising hollows, covered on at least one of its faces with at least one pigmented coating deposited uniformly in the hollows.

2. Sheet according to Claim 1, characterized in that the weight of the coating is included between about 5 and 25 g/m² dry.

3. Sheet according to one of Claims 1 and 2, characterized in that the pigmented coating is matt.

4. Sheet according to one of the preceding Claims, characterized in that the support is chosen from grained, laid papers,non-smoothed papers, ribbed films of synthetic material, ribbed films of biaxially drawn polyethylene.
